# EUROPÄISCHE PATENTSCHRIFT

(11) **EP 2 842 707 B1**
(45) Veröffentlichungstag und Bekanntmachung des Hinweises auf die Patenterteilung: **31.01.2018**
(21) Anmeldenummer: 14181823.7
(22) Anmeldetag: 21.08.2014
(51) Int. Cl.: B27M 3/00, B27G 1/00

(54) **Verfahren zur Herstellung eines aus mehreren Schnitthölzern bestehenden Konstruktionsschichtholzes**
Method for the manufacture of a laminated wood beam
Procédé pour la fabrication d'un poutre en bois lamellé collé

(30) Priorität: 26.08.2013 DE 102013109206
(43) Veröffentlichungstag der Anmeldung: 04.03.2015
(73) Patentinhaber: Ladenburger GmbH, 73441 Bopfingen (DE)
(72) Erfinder: Hofer, Rainer, 86609 Donauwörth (DE); Ladenburger, Christoph, 73441 Bopfingen (DE)
(74) Vertreter: Maser, Jochen

(56) Entgegenhaltungen:
- EP-A1- 1 358 977
- EP-A1- 1 510 309
- EP-A2- 0 029 256
- WO-A1-2004/080713
- CA-A1- 2 297 644
- DE-A1- 1 900 228
- DE-A1- 19 650 003
- DE-B1- 2 404 490
- US-A- 4 111 247
- US-A1- 2001 004 482

## Beschreibung

Die Erfindung betrifft ein Verfahren zur Herstellung eines aus mehreren Schnitthölzern bestehenden Konstruktionsschichtholzes.

In den vergangenen Jahren hat der Holzbau eine zunehmende Nachfrage erhalten. Insbesondere bei holzkonstruktionen, wie beispielsweise beim Hausbau, wird zunehmend Holz eingesetzt, da Holz mit sehr vielen positiven Eigenschaften, wie "natürlich", "behaglich", "schön" und "individuell" in Verbindung gebracht wird. Die Anforderungen an Holzkonstruktionen, insbesondere Balken aus geschichtetem Schnittholz, für solche Holzkonstruktionen, steigen stetig an.

Beispielsweise ist für den modernen Holzlbau das Konstruktionsvollholz bekannt. Aus Nadelhölzern bester Qualität werden Rohbalken bzw. Schnitthölzer hergestellt. Diese werden getrocknet und nach der Festigkeit sortiert. In diesen Schnitthölzern enthaltene Fehlstellen, beispielsweise festigkeitsmindernde Wuchsabweichungen, Aststellen oder dergleichen werden darauffolgend ausgekappt. Die einzelnen Abschnitte der Schnitthölzer werden durch Keilzinkung verbunden und nach einer Strangbildung auf die gewünschte Endlänge zugeschnitten. Die Seitenflächen der rohen Stränge werden im Anschluss egalisiert. Somit besteht das Konstruktionsvollholz aus einem einschichtigen Aufbau, bei dem die einzelnen Schnitthölzer als Vollholz verarbeitet und nach der Auskappung von Fehlstellen durch Keilverzinkung miteinander verbunden sind.

Des Weiteren ist im modernen Holzbau die Herstellung eines sogenannten Brettschichtholzes bekannt. Dabei werden brett- oder lamellenförmige Schnitthölzer aus einer Rohware, also Baumstämmen, hergestellt. Die einzelnen Schnitthölzer werden visuell/maschinell sortiert und Fehlstellen gekennzeichnet Darauf folgend erfolgt ein Auskappen von Fehlstellen und die Erzeugung von Keilzinkenverbindungen, um die Schnitthölzer, die von den Fehlstellen befreit sind, wieder miteinander zu einem Strang zu verbinden. Anschließend erfolgt eine Kappung des Stranges auf eine vorbestimmte Länge bzw. eine Ziellänge. Nach einer Egalisierung einer Beleimfläche, welche der Breitseite des Brettschichtholzes entspricht, erfolgt eine Beleimung. Anschließend werden mehrere durch die Keilzinkenverbindung hergestellten Stränge aus den Schnitthölzern miteinander verpresst, es entsteht ein roher Leimbinder. Abschließend erfolgt ein Fertighobeln des rohen Leimbinders, so dass ein vierseitig bearbeitetes Brettschichtholz hergestellt ist.

Die DE 24 04 490 B1 betrifft solche vorbeschriebenen Brettschichthölzer, die durch die Keilzinkenverbindung zu einem langen Träger verbunden sind. Analoges geht aus der DE 10 2007 061 318 B1 sowie der EP 0 607 480 A1 hervor.

Des Weiteren ist die Herstellung von einem Brottschichtholz zur Herstellung von sogenannten Duobalken und Triobalken bekannt (Duobalken und Triobalken sind eingetragene Marken). Als Basis für die Herstellung solcher Schnitthölzer dienen Bohlen oder Kanthölzer mit einer Dicke bis zu 80 mm bei einer Breite bis zu 280 mm bzw. einer Dicke bis zu 120 mm bei einer Breite von bis zu 100. Die Herstellung solcher mehrschichtiger Duo- oder Triobalken erfolgt in Analogie zum Brettschichtholz mit brett- oder lamellenförnnigen Schnitthölzern.

Aus der EP 1 510 309 A1 ist ein Verfahren zur Herstellung eines Konstruktionsschichtholzes aus mehreren Schichthölzern bekannt, bei welchem aus einer Rohware hergestellte Schnitthölzer bezüglich deren Längsseite miteinander verklebt werden. Optional kann in einem vorausgehenden Schritt eine Längsseite des Schnittholzes egalisiert werden, bevor der Klebstoff aufgetragen und mit dem benachbarten Schnittholz verleimt wird. In diesem optionalen Schritt kann auch eine Fehlstelle im Schnittholz bearbeitet werden.

Darauffolgend können die miteinander verleimten Schnitthölzer geschnitten und an deren Stirnseite durch eine Keilzinkenverbindung miteinander verbunden werden.

Aus der US 2001/0004482 A1 ist ein Verfahren zur Herstellung eines Konstruktionsschichtholzes aus mehreren Schnitthölzern bekannt, bei welchen aus einer Rohware hergestellte Schnitthölzer visuell oder maschinell sortiert werden Anschließend werden die Schnitthölzer mit Fehlstellen aussortiert. Darauffolgend wird zumindest eine Seitenfläche des Schnittholzes egalisiert und ein Klebstoff aufgetragen. Mehrere mit Klebstoff versehene Schnitthölzer, die an der Beleimfläche eine Keilzinkenverbindung aufweisen, werden miteinander verbunden. Darauffolgend werden diese aneinandergereihten und miteinander verklebten Schnitthölzer wiederum geschnitten zu einem weiteren Schnittrohling, der dann wiederum an den Stirnseiten durch Keilzinkenverbindungen miteinander verbunden wird.

Die bisherigen Balkenkonstruktionen benötigen eine Rohware mit großen Dimensionen, das heißt, es werden Baumstämme verwendet, bei denen das Wachstum zwischen 60 und 80 Jahren oder mehr erfordert. Eine solche Rohware wird immer schwerer verfügbar. Dies beruht zum einen darauf, dass ein Messzahlsystem zur Wertung des Starkholzes weggefallen und zum anderen ein verstärkter Einsatz der Spanertechnologie vorgesehen ist, so dass in den oberen Stärkeklassen der Rohwaren, beispielsweise bei einem Wachstum von mehr als sechzig Jahren, insbesondere mehr als achtzig Jahren, keine Preissteigerung mehr möglich ist. Darüber hinaus wird eine vorzeitige Holzernte eingeleitet, um wirtschaftliche Nachteile zu vermeiden, die beispielsweise bei Sturmschäden entstehen. Zudem ist auch eine Reduktion an Produktionsflächen durch Vorgaben des Naturschutzes gegeben. Es werden zunehmend neue Nationalparks entstehen, in denen eine Bewirtschaftung von Nutzflächen untersagt ist.

Der Erfindung liegt die Aufgabe zugrunde, ein Verfahren zur Herstellung eines Konstruktionsschichtholzes zu schaffen, sowie ein Konstruktionsschichtholz vorzuschlagen, um eine kostengünstigere Herstellung zu ermöglichen.

Diese Aufgabe wird erfingdungsgemäß durch ein Verfahren zur Herstellung eines aus mehreren Schnitthölzern bestehenden Konstruktionsschichtholzes geschaffen, bei dem das aus einer Rohware hergestellte Schnittholz visuell oder maschinell sortiert und das eine Fehlstelle enthaltende Schnittholz, die nicht unmittelbar an einen Stirnbereich des Schnittholzes angrenzt, aussortiert wird, bei dem das fehlstellenfreie Schnittholz auf zumindest eine Seitenfläche des Schnittholzes egalisiert wird, auf die zumindest eine Seitenfläche des Schnittholzes zur Bildung einer Beleimfläche ein Klebstoff aufgetragen wird, mehrere Schnitthölzer mit den Beleimflächen gestapelt und durch Verpressung zu einem Konstruktionsschichtholzrohling verleimt werden und darauffolgend jeweils ein stirnseitiges Ende von zwei zueinander zugeordneten Konstruktionsschichtholzrohlingen durch einen Universalkeilzinkenstoß miteinander verbunden werden. Durch dieses Verfahren wird ein Konstruktionsschichtholz aus nicht keilverzinkten Schnitthölzern hergestellt. Dieses Verfahren ermöglicht, dass eine Rohware, also Baumstämme mit einem Wachstum von bis zu 40 oder bis zu 60 Jahren, für die Herstellung des Schnittholzes zur Weiterverarbeitung zu einem Konstruktionsschichtholz verwendet werden können. Der Einsatz von Schwachholz mit einem Alter von zwanzig bis maximal fünfzig Jahren ist durch das Verfahren ermöglicht. Bei einer solchen jüngeren Rohware ist eine bessere Verfügbarkeit als bei Baumstämmen mit einem Wachstum bis zu 60 Jahren oder älter gegeben und somit ein kostengünstigerer Einkauf der Rohware möglich. Darüber hinaus ist bei der Herstellung ein geringerer Energieaufwand für die Trocknung gegeben, da bei dem erfindungsgemäßen Verfahren Schnitthölzer mit einem geringeren Querschnitt als beim Herstellen von Konstruktionsvollholz gemäß dem Stand der Technik eingesetzt werden können. Die Holzqualität ist ebenso höher, durch kleinere Astgrößen. In jüngerem Rundholz liegen geringe Spannungen im Kernbereich im Vergleich zu älteren Rundholz vor, diese kann zu Rissen bei der weiteren Verarbeitung, insbesondere der Schnittholztrocknung, führen. Diese Risse sind qualitätsmindern und erzeugen Ausschussware und eben diese kommen in dem Konstruktionssichtholz nicht vor.

Unter einem Schnittholz, welches aus einer Rohware hergestellt ist, wird ein auf Schnittmaß bearbeitetes Rundholz als Kantholz verstanden, ohne dass dieses eine Keilzinkenverbindung enthält. Schnitthölzer sind frei von Keilzinkenverbindungen.

Eine bevorzugte Ausführungsform des Verfahrens sieht vor, dass nach dem Verleimen der Schnitthölzer in Schichten und via Keilzinkenverbindung, die weiteren Seitenflächen der einzelnen Konstruktionsschichthölzern jeweils die Seitenflächen des Konstruktionsholzrohlings egalisiert werden. Dadurch kann der Konstruktionsholzrohling auf das Endkantenmaß gefertigt werden.

Bevorzugt wird der Konstruktionsholzrohling anschließend auf eine Ziellänge gekappt. Dadurch können ebene Stirnflächen am Konstruktionsholzrohling zur Fertigstellung des Konstruktionsschichtholzes hergestellt werden. Die Längenkappung kann auch vor der Egalisierung der Seitenflächen stattfinden bzw. ist abhängig von der Fertigung.

Bevorzugt ist vorgesehen, dass das Schnittholz aus einer Rohware zugeschnitten wird, welche in einer schwachen Rundholzklasse klassifiziert wird. Dabei ist vorgesehen, dass die Rundholzklasse 1a bis 2b ausgewählt wird, das heißt, dass Abmessungen der Rohware trockenhaltend eine Stärke von ca. 60 bis 80 mm und eine Breite von 100 bis 150 mm bei einer Länge zwischen drei und fünfeinhalb Meter aufweisen. Dies setzt voraus, dass die Rohware in einem gewissen Übermaß eingeschnitten wird, um Maßverlust durch Schwindung und Egalisierung zu kompensieren.

Bevorzugt wird das Schnittholz als Rohware aus Baumstämmen mit einem Durchmesser am Zopfende von 140 bis 255 mm hergestellt. Die Verfügbarkeit solcher Baumstämme ist wesentlich größer und somit ist die Rohware kostengünstiger als ältere Baumstämme.

Eine weitere vorteilhafte Ausgestaltung des Verfahrens sieht vor, dass eine Sortierung nach DIN 4074 durchgeführt wird, dies kann sein visuell als S10 Sortierung oder maschinell, so dass sortierte Hölzer den Ansprüchen der Festigkeitsklasse C24 entsprechen. Dies bedeutet, dass eine visuelle/maschinelle Sortierung nach Fehlstellen im Schnittholz erfolgt und bei der Erkennung von Fehlstellen im Schnittholz eine vollständige Aussortierung des Schnittholzes erfolgt. Folglich werden nur solche Schnitthölzer für die Herstellung eines Konstruktionsschichtholzes verwendet, bei denen keine oder nur solche geringfügigen Fehlstellen vorliegen, die innerhalb der zulässigen Toleranz sind.

Das erfindugsgemäße Verfahren sieht vor, dass Schnitthölzer weiterverarbeitet werden, welche Fehlstellen nur im Stirnbereich des Schnittholzes aufweisen. Solche Fehlstellen sind unkritisch, da diese bei der Erzeugung des Keilzinkungprofils für eine anschließende Keilzinkverbindung herausgetrennt werden.

Bei diesem Verfahren ist bevorzugt vorgesehen, dass sowohl eine Breitseite als auch eine Schmalseite des Schnittholzes als Beleimfläche ausgewählt werden kann, Somit können Konstruktionshölzer geschaffen werden, die zwei oder mehrere miteinander verleimte Schnitthölzer umfassen, die mit der Breitseite oder der Schmalseite verleimt sind. Dadurch können verschiedene Abmessungen und optische Erscheinungsbilder erzielt werden.

Bevorzugt weisen die Schnitthölzer rechteckige Zuschnitte auf, wobei deren Dicke gleich oder kleiner als 80 mm, insbesondere in einem Bereich von 60 bis 80 mm, im fertigen Produktzustand ausgebildet ist. Dies ermöglicht einerseits eine kürzere Trocknungszeit und somit eine Energieeinsparung. Darüber hinaus kann eine erhöhte Formstabilität aufgrund der geringeren Schwindung als bei Kanthölzern erzielt werden. Andererseits kann eine hinreichende Steifigkeit bei dem Konstruktionsschichtholz erzielt werden, welches aus einem schwachen Rundholz hergestellt ist.

Bevorzugt ist die Rohschnittlänge des Schnittholzes zwischen 2,5 und 5,5 m, wobei bevorzugt gleich lange Rahschnittlängen der Schnitthölzer zur Verleimung zu einem Konstruktionsschichtholz eingesetzt werden. Dadurch ist nach dem Verleimen lediglich ein Abkappen einer Stirnseite für eine einheitliche Bezugsfläche bzw. eine durchgehende Stirnfläche erforderlich, wodurch nur ein geringer Ausschuss entsteht.

Die der Erfindung zugrundeliegende Aufgabe wird des Weiteren durch ein Konstruktionsschichtholz gelöst, bei welchem mehrere übereinander gestapelte, miteinander verleimte Schnitthölzern, die frei von einer Keilzinkenverbindung sind, eine oder mehrere Stoßstellen aufgrund deren teils unterschiedlichen Länge aufweisen, wobei jede Stoßstelle durch einen sich über den gesamten Querschnitt des Konstruktionsholzrohlings erstreckenden Universalkeilzinkenverbindung gebildet ist. Bei mehreren verleimten und übereinander liegenden Schnitthölzern wird eine gemeinsame Stoßstelle gebildet und mit der Stoßstelle des weiteren Konstruktionsholzrohlings durch eine Keilzinkenverbindung verbunden.

Die Erfindung sowie weitere vorteilhafte Ausführungsformen und Weiterbildungen derselben werden im Folgenden anhand der in den Zeichnungen dargestellten Beispiele näher beschrieben und erläutert. Die der Beschreibung und den Zeichnungen zu entnehmenden Merkmale können einzeln für sich oder zu mehreren in beliebiger Kombination erfindungsgemäß angewandt werden. Es zeigen:
Figuren 1 bis 7 mehrere schematische Darstellungen von einzelnen Verfahrensschritten zur Herstellung eines erfindungsgemäßen Konstruktionsschichtholzes aus mehreren Schnitthölzern.

In den Figuren 1 bis 7 sind einzelne Verfahrensschritte zur Herstellung eines aus mehreren Schnitthölzern 12 bestehenden Konstruktionsschichtholzes 11 dargestellt. Ein solches Konstruktionsschichtholz 11 kann auch als Balkenschichtholz bezeichnet werden.

In Figur 1 wird in einem ersten Verfahrensschritt eine visuelle oder maschinelle Sortierung und Prüfung des als Rohware bereitgestellten Schnittholzes 12 durchgeführt. Das Schnittholz 12 stammt aus einem schwachen Rundholz, das heißt aus Baumstämmen, deren Zopfende beispielweise gleich oder kleiner 255 mm umfasst. Daraus werden quadratische oder rechteckige Schnitthölzer 12 gesägt, welche zur Herstellung des Konstruktionsschichtholzes 11 bereitgestellt werden. Insbesondere werden die Schnitthölzer 12 mit einer Stärke von weniger als 80 mm und mit einer Breite von weniger als 150 mm gefertigt. Es können sowohl Nadel- als auch Laubhölzer eingesetzt werden, jedoch bevorzugt Nadelhölzer verwendet werden, die eine höhere Tragfähigkeit aufweisen.

Bei der visuellen/maschinellen Sortierung gemäß Figur 1 erfolgt eine sogenannte S10-Sortierung nach der DIN 4074 bzw. wird maschinell beurteilt ob die Schnitthölzer die Anforderungen der Festigkeitsklasse C24 erfüllen, wobei jegliche Schnitthölzer 12 aussortiert werden, welche Fehlstellen 24 (Figur 4b) umfassen, mit Ausnahme in einem unmittelbaren Stirnbereich 22 der Schnitthölzer 12. Bei den Fehlstellen kann es sich beispielsweise um Risse, Äste, Insektenfraß, Astansammlungen, Fäule, Verfärbung, Reaktionsholz, zu große Jahrringbreiten oder dergleichen handeln.

In einer nächsten Bearbeitungsstation gemäß Figur 2a oder Figur 2b werden Seitenflächen 14 des Schnittholzes 12 durch ein Werkzeug 15, wie beispielsweise durch einen Hobel, egalisiert. Bevorzugt werden die beiden einander gegenüberliegenden Seitenflächen 14 des Schnittholzes 12 egalisiert, so dass zwei planparallele Seitenflächen ausgebildet sind. Bei der in Figur 2a dargestellten Ausführungsform werden die Breitseiten egalisiert, um zumindest eine Beleimfläche 17 zu bilden. In Figur 2b werden die Schmalseiten 20 egalisiert.

In einem nachfolgenden Bearbeitungsschritt gemäß Figur 3a wird die Schmalseite 20 mit einem Klebstoff 16 aus einer Auftragsrichtung 19 versehen, so dass eine Beleimfläche 17 gebildet wird. In Figur 3b ist analog die Bearbeitung der Breitseite des Schnittholzes 12 dargestellt, wobei beispielsweise vier Schnitthölzer 12 miteinander verleimt werden. In einer nicht näher dargestellten Presse werden die einzelnen Schnitthölzer 12 mit deren Beleimflächen 17 gegeneinander gepresst und fixiert, so dass diese zu einem Konstruktionsholzrohling 18 gemäß den Figuren 3c oder 3d verbunden sind. Dabei können gemäß der Ausführungsform in Figur 3d die breiten Seitenflächen 14 miteinander verleimt werden. Dabei ist vorgesehen, dass beispielsweise zwei oder drei der Schnitthölzer 12 mit deren Jahresringen gleich ausgerichtet und ein stirnseitiges Schnittholz 12 um 180° verdreht ausgerichtet ist.

Alternativ kann auch vorgesehen sein, dass das Schnittholz, 12 zur Bildung des Konstruktionsholzrohlings 18 mit dessen Schmalseite 20 verbunden ist (Figur 3c), wobei, wie im Ausführungsbeispiel dargestellt, die Jahresringe der beiden verbundenen Schnitthölzer 12 um 180° verdreht zueinander ausgerichtet sind.

Die in den Figuren 3a und 3b dargestellten Beispiele für die Konstruktionsholzrohlinge 18 werden in einem weiteren Bearbeitungsschritt gemäß Figur 4a und 4b angekappt, das heißt, dass ein Stimbereich 22 mit einer ebenen Stirnfläche 23 hergestellt wird (Figur 4b).

Sofern in dem Stirnbereich 22 beispielsweise eine Fehlstelle 24 enthalten ist, wie dies beispielhaft in Figur 4a dargestellt ist, wird diese durch Ankappen entfernt.

In einem darauffolgenden Arbeitsschritt werden in einer Bearbeitungsstation gemäß Figur 5a in die Stirnflächen 23 von zwei einander gegenüberliegenden Konstruktionsholzrohlingen 18 Keilzinken 26 eingebracht, welche sich entlang der gesamten Stirnfläche 23 erstrecken. Dies ist im Detail in Figur 5c dargestellt.

Anschließend werden die Keilzinken 26 wiederum mit Klebstoff versehen und zu deren Verbindung ineinander gepresst und verleimt. Dabei entsteht ein Universalkeilzinkenstoß 28, der sich über alle am Aufbau des Konstruktionsholzrohlings 18 beteiligten Schnitthölzer 12 erstreckt. In einer letzten Bearbeitungsstation, wie beispielsweise in den Figuren 6 und 7 dargestellt ist, werden die weiteren Seitenflächen 14 des Konstruktionsholzrohlings 18 wiederum durch ein Werkzeug 15, insbesondere einen Hobel, egalisiert. Die gegenüberliegende Seitenfläche 14 wird ebenfalls egalisiert und auf das Zielmaß des Konstruktionsschnittholzes 11 abgenommen. Zusätzlich können auch die weiteren Seitenflächen 14 nochmals egalisiert und auf Maß gebracht werden. Anschließend erfolgt noch eine Ablängung des Konstruktionsholzrohlings 18 auf die gewünschte Länge, so dass das Konstruktionsschichtholz 11 bzw. das Balkenschichtholz, welches auf allen Seitenflächen und Stirnflächen bearbeitet wurde, fertiggestellt ist. Eine Ablängung ist auch vor der Egalisierung der Seitenflächen 14 möglich. Eine analoge Bearbeitung erfolgt bei einem Konstruktionsschichtholzrohling 18 gemäß Figur 5c.

Das nach diesem Verfahren hergestellte Konstruktionsschichtholz 11 bzw. Balkenschichtholz ist in Figur 7 dargestellt und kann bezüglich der Produkteigenschaften dem Konstruktionsvollholz entsprechen, jedoch ist die Rohware besser und kostengünstiger verfügbar. Aufgrund der niedrigeren Holzfeuchte im Vergleich zu Konstruktionsvollholz wird eine höhere Formstabilität erreicht. Das Konstruktionsschichtholz 11 kann auch aus dem Konstruktionsschichtholzrohling 18 gemäß Figur 3c beziehungsweise Figur 6 bestehen, bei dem die Schmalseiten 20 des Schichtholzes 12 verleimt sind.

## Patentansprüche

1. Verfahren zur Herstellung eines aus mehreren Schnitthölzern (12) bestehenden Konstruktionsschichtholzes (11). welches folgende Schritte umfasst:
- das aus einer Rohware hergestellte Schnittholz, (12) wird visuell oder maschinell sortiert,
- bei Erkennung einer Fehlstelle (24) im Schnittholz (12) die nicht unmittelbar an einen Stirnbereich (22) des Schnittholzes (12) angrenzt, wird das die Fehlstelle (24) enthaltende Schnittholz (12) aussortiert und fehlstellenfreies Schnittholz (12) zur Weiterbearbeitung bereit gestellt,
- zumindest eine Seitenfläche (14) des Schnittholzes (12) wird egalisiert,
- auf die Seitenfläche (14) des Schnittholzes (12) wird zur Bildung einer Beleimfläche (17) ein Klebstoff (16) aufgetragen,
- mehrere Schnitthölzer (12) mit den Beleimflächen (17) werden gestapelt und durch eine Verpressung miteinander zu einem Konstruktionsholzrohling (18) verleimt, und
- darauffolgend werden jeweils eine Stirnfläche (23) von zwei einander zugeordneten Konstruktionsholzrohlingen (18) mit Keilzinken (26) versehen und durch einen Universalkeilzinkenstoß (28) miteinander verbunden.

2. Verfahren nach Anspruch 1, **dadurch gekennzeichnet, dass** die weiteren Seitenflächen (14) des Konstruktionsholzrohlings (18) egalisiert werden.

3. Verfahren nach Anspruch 1, **dadurch gekennzeichnet, dass** der Konstruktionsholzrohling (18) auf eine Ziellänge gekappt wird.

4. Verfahren nach Anspruch 1, **dadurch gekennzeichnet, dass** das Schnittholz (12) aus einer Rohware zugeschnitten wird, welche in einer schwachen Rundholzklasse klassifiziert wird.

5. Verfahren nach Anspruch 1, **dadurch gekennzeichnet, dass** das Schnittholz (12) als Rohware aus Baumstämmen mit einem Durchmesser am Zopfende zwischen 140 bis 255 mm hergestellt wird.

6. Verfahren nach Anspruch 1, **dadurch gekennzeichnet, dass** eine S10/MS10-Sortierung nach DIN 4074 durchgeführt wird.

7. Verfahren nach Anspruch 1, **dadurch gekennzeichnet, dass** eine Seitenfläche (14) als Breitseite oder eine Schmalseite (20) des Schnittholzes (12) als Beleimfläche (17) ausgewählt wird.

8. Verfahren nach Anspruch 1, **dadurch gekennzeichnet, dass** das Schnittholz (12) mit einem rechteckförmigen Querschnitt zugeschnitten wird und dessen Dicke gleich oder kleiner 80 mm ist.

9. Verfahren nach Anspruch 1, **dadurch gekennzeichnet, dass** das Schnittholz (12) mit einem Schnittrohling von einer Länge zwischen 2,5 bis 5,5 m zugeführt wird und gleiche Längen der Schnitthölzer (12) zum Konstruktionsschichtholz (11) verleimt werden.

## Claims

1. A method for manufacturing a laminated construction timber element (11) consisting of a plurality of pieces of sawn timber (12), said method comprising the following steps:
- the pieces of sawn timber (12) produced from raw material are visually sorted or machine-sorted,
- when a void or imperfection (24) is detected in any of the pieces of sawn timber (12) which is not immediately adjacent to an end face area (22) of the sawn timber piece (12), said piece of sawn timber (12) containing the void or imperfection (24) is sorted out and replaced, for further processing, by a piece of sawn timber (12) which does not have any such void or imperfection,
- at least one lateral face (14) of the piece of sawn timber (12) is levelled,
- an adhesive (16) is applied to the lateral surface (14) of the piece of sawn timber (12) in order to form a gluing surface (17),
- a plurality of pieces of sawn timber (12) including said gluing surfaces (17) are stacked and glued together under pressure so as to form a construction timber blank (18), and
- subsequently, an end face (23) of each one of two construction timber blanks (18) associated with each other is provided with finger joints (26) and said blanks are assembled together by means of a universal finger joint assembly (28).

2. The method as claimed in claim 1, **characterised in that** the other lateral surfaces (14) of the construction timber blank (18) are levelled.

3. The method as claimed in claim 1, **characterised in that** the construction timber blank (18) is cut to a target length.

4. The method as claimed in claim 1, **characterised in that** the pieces of sawn timber (12) are cut from raw material of a low-strength round timber class.

5. The method as claimed in claim 1, **characterised in that** the pieces of sawn timber (12) are fabricated as blanks obtained from tree trunks with a diameter ranging between 140 mm and 255 mm at their top end.

6. The method as claimed in claim 1, **characterised in that** such S10/MS10 grading is carried out in accordance with the DIN 4074 standard.

7. The method as claimed in claim 1, **characterised in that** one lateral surface (14), which represents a broad side, or a narrow side (20) of the piece of sawn timber (12) is selected as a gluing surface (17).

8. The method as claimed in claim 1, **characterised in that** the pieces of sawn timber (12) are cut in a manner so as to have a rectangular cross-section the thickness of which is equal to, or smaller than, 80 mm.

9. The method as claimed in claim 1, **characterised in that** the pieces of sawn timber (12) are supplied as blanks having a length of between 2.5 m and 5.5 m and **in that** equal lengths of sawn timber (12) are glued together so as to form the laminated construction timber element (11).

## Revendications

1. Procédé destiné à fabriquer un bois de construction lamellé collé (11) composé de plusieurs bois sciés (12), lequel comprend les étapes suivantes :
- le bois scié (12) obtenu à partir d'une pièce de bois brute est trié de manière visuelle ou par machine,
- lorsque dans le bois scié (12) est détecté un défaut (24) qui n'est pas directement contiguë à une zone frontale (22) du bois scié (12), le bois scié (12) qui contient ledit défaut (24) est éliminé et du bois scié (12) exempt de défaut est fourni en vue de l'usinage ultérieur,
- au moins une face latérale (14) du bois scié (12) est égalisée,
- une colle (16) est appliquée sur la face latérale (14) du bois scié (12) en vue de former une surface d'encollage (17),
- plusieurs bois sciés (12) présentant lesdites surfaces d'encollage (17) sont empilés et collés par compression les uns aux autres pour former une pièce de bois de construction brute (18), puis
- une face frontale (23) de chacune des deux pièces de bois de construction brutes (18) associées est pourvue d'une denture en dent de scie (26) et lesdites faces frontales sont assemblées par un aboutage universel en dents de scie (28).

2. Procédé selon la revendication 1, **caractérisé en ce que** les autres faces latérales (14) de la pièce de bois de construction brute (18) sont égalisées.

3. Procédé selon la revendication 1, **caractérisé en ce que** la pièce de bois de construction brute (18) est débitée à la longueur voulue.

4. Procédé selon la revendication 1, **caractérisé en ce que** le bois scié (12) est débité à partir d'une pièce brute qui appartient à une classe de bois ronds de faible résistance.

5. Procédé selon la revendication 1, **caractérisé en ce que** le bois scié (12) est obtenu, en tant que pièce brute, à partir de troncs d'arbre ayant un diamètre au sommet compris entre 140 et 255 mm.

6. Procédé selon la revendication 1, **caractérisé en ce qu'**un tri S10/MS10 est effectué conformément à la norme DIN 4074.

7. Procédé selon la revendication 1, **caractérisé en ce qu'**une face latérale (14), à savoir un côté large, ou un côté étroit (20) du bois scié (12) est choisi comme surface d'encollage (17).

8. Procédé selon la revendication 1, **caractérisé en ce que** le bois scié (12) est coupé de manière à présenter une section rectangulaire et que son épaisseur est égale ou inférieure à 80 mm.

9. Procédé selon la revendication 1, **caractérisé en ce que** le bois scié (12) est amené en tant que pièce brute sciée à une longueur comprise entre 2,5 et 5,5 m et que des longueurs identiques des bois sciés (12) sont collées pour former le bois de construction lamellé collé (11).
